# EUROPÄISCHE PATENTSCHRIFT

(11) **EP 1 319 093 B1**
(45) Veröffentlichungstag und Bekanntmachung des Hinweises auf die Patenterteilung: **31.12.2008**
(21) Anmeldenummer: 01969597.2
(22) Anmeldetag: 16.08.2001
(51) Int. Cl.: C25D 3/56, C25D 3/60, C22C 13/00, C22C 18/00

(54) **GALVANISCHE ELEKTROLYTBÄDER ZUR ERZEUGUNG VON TERNÄREN ZINN-ZINK-KOBALT LEGIERUNGSSCHICHTEN**
ELECTROPLATING SOLUTIONS FOR THE PREPARATION OF TERNARY TIN ZINC COBALT ALLOY LAYERS
BAINS DE GALVANISATION PERMETTANTS DE FORMER DES COUCHES D'ALLIAGE TERNAIRE ETAIN-ZINC-COBALT

(30) Priorität: 16.09.2000 DE 10045991
(43) Veröffentlichungstag der Anmeldung: 18.06.2003
(73) Patentinhaber: Degussa Galvanotechnik GmbH, 73525 Schwäbisch Gmünd (DE)
(72) Erfinder: LEYENDECKER, Klaus, 73568 Durlangen (DE); WIRTH, Günter, 73560 Böbingen (DE); REISSMÜLLER, Klaus, 73565 Spraitbach (DE); DUMKE, Steffen, CH-8600 Dübendorf (CH)
(74) Vertreter: Vossius & Partner
(86) Internationale Anmeldenummer: PCT/EP2001/009452
(87) Internationale Veröffentlichungsnummer: WO 2002/022913

(56) Entgegenhaltungen:
- CH-A- 103 474
- US-A- 3 881 919
- US-A- 4 428 803
- US-A- 5 429 882
- DATABASE WPI Section Ch, Week 198015 Derwent Publications Ltd., London, GB; Class E37, AN 1980-26818C XP002189053 & SU 670 638 A (YAROSL POLY), 30. Juni 1979 (1979-06-30)
- DATABASE CA [Online] CHEMICAL ABSTRACTS SERVICE, COLUMBUS, OHIO, US; ZUO, ZHENGZHONG ET AL: "Electroplating of bright tin-cobalt-zinc alloy from a weak acid solution" retrieved from STN Database accession no. 127:196846 XP002189052 & DIANHUAXUE (1997), 3(2), 148-153,
- DATABASE WPI Section Ch, Week 198338 Derwent Publications Ltd., London, GB; Class M11, AN 1983-767151 XP002189054 & JP 58 048694 A (NIPPON STEEL CORP), 22. März 1983 (1983-03-22)
- PATENT ABSTRACTS OF JAPAN vol. 012, no. 467 (C-550), 7. Dezember 1988 (1988-12-07) -& JP 63 186860 A (NIPPON STEEL CORP), 2. August 1988 (1988-08-02)
- PATENT ABSTRACTS OF JAPAN vol. 013, no. 451 (C-643), 11. Oktober 1989 (1989-10-11) -& JP 01 172593 A (KAWASAKI STEEL CORP), 7. Juli 1989 (1989-07-07)
- PATENT ABSTRACTS OF JAPAN vol. 009, no. 021 (C-263), 29. Januar 1985 (1985-01-29) -& JP 59 170289 A (SUMITOMO KINZOKU KOGYO KK), 26. September 1984 (1984-09-26)
- PATENT ABSTRACTS OF JAPAN vol. 007, no. 273 (C-198), 6. Dezember 1983 (1983-12-06) -& JP 58 153796 A (SUMITOMO KINZOKU KOGYO KK), 12. September 1983 (1983-09-12)

## Beschreibung

Die Erfindung betrifft galvanische Elektrolytbäder sowie deren Verwendung.

Es ist bekannt, daß Eisenwerkstoffe durch Beschichtungen mit Zink und anschließender Passivierung, etwa durch eine Chromatierung (auf Basis Cr⁶⁺) oder Chromitierung (auf Basis Cr³⁺), die durch eine gelbe, blaue, schwarze oder olivgrüne Färbung der Oberfläche erkennbar ist, vor Korrosion geschützt werden können. Mit diesen Maßnahmen können Schutzzeiten bei der Salznebelprüfung (DIN 50021-SS) von 200 bis 600 Stunden bis zum ersten Auftreten von Rotrost erreicht werden *(Korrosionsschutz durch Beschichtungen und Überzüge,* D. Grimme und J. Krüger, Weka Fachverlag für technische Führungskräfte, Augsburg).

Höhere Anforderungen, etwa eine Beständigkeit bei der Salznebelprüfung bis zum ersten Auftreten von Rotrost von bis zu 1000 Stunden, können durch Beschichtung mit Zinklegierungen, die Nickel, Kobalt oder Eisen als Legierungskomponente enthalten, und anschließender Chromatierung erfüllt werden. Der Anteil der Legierungselemente kann von unter 1 Gew.%, zum Beispiel 0,4 - 0,6 Gew.% Fe im System ZnFe, bis zu 15 Gew.%, zum Beispiel 12 - 15 Gew.% Ni im System ZnNi, betragen (*Zinklegierungsverfahren: Eigenschaften und Anwendungen in der Technik*, Dr. A. Jiménez, B. Kerle und H. Schmidt, Galvanotechnik 89 (1998) 4).

Zinn-Zink-Legierungsschichten können ebenfalls als Korrosionsschutzschichten für Eisen eingesetzt werden. In der Salznebelprüfung werden mit chromatierten SnZn-Schichten Werte von bis zu 1000 Stunden bis zum ersten Auftreten von Rotrost erreicht. Die günstigste Legierungszusammensetzung beträgt 70 Gew.% Sn und 30 Gew.% Zn. Als Nachteil wird die geringe Härte von SnZn-Schichten von nur, etwa 50 HV gesehen (Tin-Zinc-Plating, E. Budmann und D. Stevens, Trans IMF 76 (1998) 3).

Die Beobachtung der Entwicklungen auf dem Gebiet des Korrosionschutzes von Eisenwerkstoffen, etwa in der Automobilindustrie, läßt erkennen, daß zukünftig höhere Anforderungen an Korrosionsschutzsysteme gestellt werden, die mit den bekannten Verfahren nicht erfüllt werden können. Derartige erhöhte Anforderungen an die Beständigkeiten bei der Salznebelprüfung können bei über 3000 Stunden liegen. Darüberhinaus sollten solche Korrosionsschutzschichten eine möglichst hohe Härte besitzen, gegen Abrieb beständig sein und insbesondere möglichst auch lötbar sein.

Der Erfindung lag daher die Aufgabe zugrunde, galvanische Elektrolytbäder zur Abscheidung von Legierungssystemen mit besonders hoher Korrosionsbeständigkeit aufzufinden, die bezüglich der Korrosionsschutzwirkung die zukünftigen Anforderungen erfüllen.

Die Erfindung betrifft neutrales Elektrolytbad mit einem pH-wert von 6 bis 10, welches die folgende Zusammensetzung aufweist:
10 - 40 g/l Zinn als Sulfat, Natrium- oder Kaliumstannat,
0,5 - 10 g/l Zink als Sulfat, Chlorid, Hydroxid oder Oxid,
0,1 - 10 g/l Kobalt als Sulfat, Chlorid, Hydroxid oder Oxid,
50 - 200 g/l Tetranatriumpyrophosphat,
1 - 20 g/l Kalium- oder Natriumhydroxid,
10 - 200 g/l Komplexbildner,
0,1 - 10 g/l Netzmittel, und
0,1 - 5 g/l Glanzbildner.

In einer anderen Ausführungsform der Erfindung bezieht sie sich auf ein alkalisches Elektrolytbad mit einem pH-wert größer 10, welches die folgende Zusammensetzung aufweist:
10 - 50 g/l Zinn als Sulfat, Chlorid, Natrium- oder Kaliumstannat,
1 - 10 g/l Zink als Sulfat, Chlorid, Hydroxid oder Oxid,
0,1 -10 g/l Kobalt als Sulfat,
1 - 20 g/l Kalium- oder Natriumhydroxid,
10 - 200 g/l Komplexbildner,
0,1 - 10 g/l Netzmittel, und
0,1 - 5 g/l Glanzbildner.

Die vorstehenden Elektrolytbäder können zur galvanischen Erzeugung einer ternären Zinn-Zink-Kobalt-Legierungsschicht, die aus 30 bis 65 Gew.% Zinn, 30 bis 65 Gew.% Zink und 0,1 bis 15 Gew.% Kobalt besteht, verwendet werden. Bevorzugt besteht die Legierungsschicht aus 40 bis 55 Gew.% Zinn, 45 bis 55 Gew.% Zink und 1 bis 5 Gew.% Kobalt. Die Legierungsschicht kann als Korrosionsschutzschicht, als lötbare Schicht oder als dekorative Endschicht dienen. Weiterhin kann sie mit einer nachfolgenden Passivierung als Korrosionsschutzschicht auf einem Eisenwerkstoff verwendet werden.

Es wurde nun gefunden, daß erfindungsgemäß hergestellte ternäre Zinn-Zink-Legierungen, die aus 30 bis 65 Gew.% Zinn, 30 bis 65 Gew.% Zink und 0,1 bis 15 Gew.% Kobalt, als dritte Legierungskomponente bestehen, die Anforderungen bezüglich der Korrosionsbeständigkeit vorzüglich erfüllen.

Die Legierungsschichten werden auf galvanischem Wege, nämlich durch elektrolytische Abscheidung aus wäßrigen galvanischen Elektrolytbädern, die die Legierungskomponenten in gelöster Form enthalten, hergestellt. Die ternären Zinn-Zink-Legierungen können aus alkalischen, oder neutralen galvanischen Elektrolytbädern auf Substrate abgeschieden werden. Unter einem alkalischen Elektrolyten wird hier ein Elektrolyt mit einem pH-Wert größer 10 verstanden. Als neutraler Elektrolyt gilt ein Elektrolyt mit einem pH-Wert von 6 - 10.

Die Legierungskomponenten werden dem wäßrigen Elektrolytbad in Form ihrer im jeweiligen Medium löslichen ionogenen Verbindungen zugefügt. Zinn wird vorzugsweise als Sulfat, Chlorid, Sulfonat, Oxalat oder in Form von Natrium- oder Kaliumstannat eingesetzt. Zink wird vorzugsweise als Sulfat, Chlorid, Hydroxid, Sulfonat oder Oxid zugefügt. Das als dritte Legierungskomponente fungierendes Element Kobalt wird vorzugsweise jeweils als Sulfat, Chlorid, Hydroxid oder Carbonat zugegeben.

Die erfindungsgemäßen galvanischen Elektrolyte zur Erzeugung von ternären Zinn-Zink-Legierungsschichten können weiterhin in der Galvanotechnik übliche und bekannte Zusatz-und Hilfsstoffe enthalten. Es können dies sein zur pH-WertEinstellung Alkalien, wie etwa Natrium-, Kalium- oder Ammoniumhydroxid, oder anorganische Säuren, wie etwa Salzsäure, Schwefelsäure, Phosphorsäure, Borsäure, Alkalisalze dieser Säuren als Puffer- und/oder Leitsalze, organische Säuren wie Hydroxycarbonsäuren und/oder deren Salze, beispielsweise Citronensäure, Komplexbildner wie zum Beispiel EDTA, Netzmittel, Glanzbildner etc. Dem Fachmann sind die Kriterien für die qualitative und quantitative Auswahl derartiger Zusatz- und Hilfsstoffe und deren Funktion in galvanischen Bädern geläufig.

Das Verhältnis der Metalle in der galvanisch abgeschiedenen Legierungsschicht kann in bekannter Weise durch das Verhältnis der Metalle in der Badzusammensetzung, durch Art und Menge der weiteren Badkomponenten und durch die Abscheidungsparameter beeinflußt werden.

Zur elektrolytischen Abscheidung der ternären Zinn-Zink-Legierungen wird das zu beschichtende Substrat, beispielsweise ein vor Korrosion zu schützendes Bauteil aus einem Eisenwerkstoff, in ein entsprechendes galvanisches Bad eingetaucht und als Kathode beschaltet. Als Gegenelektroden können Anoden aus unlöslichen oder, vorzugsweise bei neutralen Elektrolyten, löslichen Materialien eingesetzt werden. Unlösliche Anoden bestehen in der Regel aus Graphit oder platiniertem Titan. Lösliche Anoden bestehen zweckmäßigerweise aus den Metallen der abzuscheidenden Legierungsschicht, vorzugsweise in der gewünschten Zusammensetzung.

Als Rahmenbedingungen für die Abscheidung der ternäre Zinn-Zink-Legierungen aus den erfindungsgemäßen Elektrolyten können eine Temperatur von etwa 20 - 70 °C und eine Stromdichte von etwa 0,1 - 5 A/dm² angesehen werden, wobei sich Abscheidegeschwindigkeiten von etwa 0,05 - 1 µm/Minute ergeben.

Ein erfindungsgemäßer alkalischer Elektrolyt weist folgende Rahmenzusammensetzung auf:
10 - 50 g/l Zinn als Sulfat, Chlorid, Natrium- oder Kaliumstannat,
1 - 10 g/l Zink als Sulfat, Chlorid, Hydroxid oder Oxid,
0,1 - 10 g/l Kobalt als Sulfat,
1 - 20 g/l Kalium- oder Natriumhydroxid,
10 - 200 g/l Komplexbildner,
0,1 - 10 g/l Netzmittel, und
0,1 - 5 g/l Glanzbildner.

Die galvanische Abscheidung der Legierung erfolgt bei Temperaturen zwischen 40 - 70 °C bei Stromdichten von 1 - 5 A/dm² mit Abscheidegschwindigkeiten von 0,15 - 0,3 µm/Minute. Als Anoden können Graphit oder platiniertes Titan eingesetzt werden.

Als Komplexbildner können organische Säuren und deren Salze, Phosphonsäuren, Phosphonate, Glukonate, Glukoheptonsäuren, Glukoheptonate und Etylendiamintetraessigsäure eingesetzt werden. Als Netzmittel und Glanzbildner können in den entsprechenden Medien beständige Tenside, mehrwertige Alkohole und Betaine verwendet werden.

Durch Änderung des Verhältnisses der einzelnen Komponenten im Bad kann die Legierungszusammensetzung der Schicht variiert werden. So bewirkt eine Erhöhung des Hydroxidgehaltes eine Verringerung des Zinngehaltes und eine entsprechende Erhöhung der beiden anderen Metalle in der Schicht. Eine Erhöhung der Menge an Komplexbildner bewirkt eine Verringerung des Zinkgehaltes und eine Erhöhung des Zinnanteiles in der Schicht. Auf das dritte Legierungsmetall haben diese Änderungen praktisch keinen Einfluß.

Ein erfindungsgemäßer neutraler Elektrolyt kann folgende typische Rahmenzusammensetzung aufweisen:
10 - 40 g/l Zinn als Sulfat, Natrium- oder Kaliumstannat,
0,5 - 10 g/l Zink als Sulfat, Chlorid, Hydroxid oder Oxid,
0,1 - 10 g/l Kobalt als Sulfat,
Chlorid, Hydroxid oder Oxid,
50 - 200 g/l Tetranatriumpyrophosphat,
1 - 20 g/l Kalium- oder Natriumhydroxid,
10 - 200 g/l Komplexbildner,
0,1 - 10 g/l Netzmittel, und
0,1 - 5 g/l Glanzbildner.

Die galvanische Abscheidung der Legierung erfolgt bei Temperaturen zwischen 40 - 70 °C bei Stromdichten von 0,5 - 3 A/dm² mit Abscheidegeschwindigkeiten von 0,05 - 0,3 µm/Minute. Als Anoden können Graphit oder platiniertes Titan eingesetzt werden. Der Einsatz von löslichen Anoden ist ebenfalls möglich.

Das Verhältnis der Legierungszusammensetzung kann durch Variation der Beschichtungsparameter variiert werden.

Die ternären Zinn-Zink-Legierungen besitzen sehr vorteilhafte Materialeigenschaften, aufgrund derer sie sowohl als eigenständiger Werkstoff, als auch insbesondere in Form von Beschichtungen auf Substraten in unterschiedlicher Weise eingesetzt werden können.

Generell weisen die ternären Zinn-Zink-Legierungen eine besonders hohe Korrosionsbeständigkeit auf. Daher eignen sich diese Legierungen besonders als Korrosionsschutzschichten auf Eisenwerkstoffen. Die entsprechenden galvanischen Elektrolyte können demnach bevorzugt zur Erzeugung von Korrosionsschutzschichten auf Eisenwerkstoffen eingesetzt werden. So erreichen damit beschichtete Eisenbleche in Kombination mit der üblichen Passivierung durch Chromatierung oder Chromitierung ohne weiteres eine Beständigkeit gegen das Auftreten von Rotrost von über 3000 Stunden.

Weitere Eigenschaften können durch die Wahl des jeweiligen dritten Legierungselementes gesteuert werden. Die Eigenschaften der ternären Zinn-Zink-Legierungsschichten können je nach Wahl des dritten Legierungselementes optimiert werden. Tabelle 1 gibt eine Übersicht über den Einfluß des dritten Legierungselements, wenn entweder gute Korrosionsbeständigkeit, Härte, Abrieb oder Lötbarkeit gewünscht sind. Hierbei sind die Nickel- und Eisenlegierungen als Vergleichsbeispiele angegeben.

**Tabelle 1**

| | Korrosion | Härte | Abrieb | Lötbarkeit |
|---|---|---|---|---|
| SnZnNi | + | - | + | - |
| SnZnFe | - | + | - | + |
| SnZnCo | + | + | - | + |

Unter den drei Legierungssystemen erreichen die SnZnFe- und SnZnCo-Legierungsschichten die höchsten Härtewerte. Die größte Abriebfestigkeit zeigen SnZnNi-Schichten. Derartige Legierungsschichten können daher vorteilhaft als Verschleißschutzschichten bei mechanischer Beanspruchung eingesetzt werden. SnZnFe- und SnZnCo-Schichten lassen sich besonders gut löten und eignen sich daher vorzüglich in der Elektronik als lötbare Schichten und als Kontaktoberflächen. Tabelle 2 zeigt für beispielhaft ausgewählte Legierungssysteme die entsprechenden Daten.

**Tabelle 2**

| **Schicht** | **SnZnNi** | **SnZnFe** | **SnZnCo** |
|---|---|---|---|
| **Zusammensetzung** | Sn 44 % | Sn 52 % | Sn 46 % |
| | Zn 56 % | Zn 44 % | Zn 51 % |
| | Ni 0,2 % | Fe 4 % | Co 3 % |
| **Härte** | 50 | 165 | 179 |
| (HV 0,025) | | | |
| **Abrieb** | 4,9 | 9,1 | 7,2 |
| (mg Gewichtsverlust / 1000 Hübe nach Bosch-Weinmann) | | | |
| **Lötbarkeit** | 0,3 - 0,4 | 0,8 - 1,2 | 0,3 - 0,6 |
| (ZCT in sek) | | | |

Neben diesen funktional geprägten Einsatzgebieten können die ternären Zinn-Zink-Legierungen auch als dekorative Endschichten verwendet werden. So weisen die drei Legierungssysteme, je nach Wahl des dritten Legierungselementes, interessante und ansprechende, im Blaubereich liegende Farbstellungen auf.

### BEISPIELE

### Beispiel 1

Ein alkalischer Elektrolyt zur Abscheidung einer Legierung bestehend aus 45 Gew.% Sn, 52 Gew.% Zn und 3 Gew.% Kobalt hat folgende Zusammensetzung:
30 g/l Zinn als Natriumstannat
2,4 g/l Zink als Zinkoxid
1 g/l Kobalt als Kobaltsulfat
8 g/l Kaliumhydroxid
50 g/l Natriumcitrat
100 ml/l Natriumphosphonat
2,5 ml/l anionisches Tensid
1 g/l Butindiol

Es stellt sich ein pH-Wert von 11 ein. Die oben genannte Schichtzusammensetzung kann mit diesem Elektrolyten bei einer Temperatur von 60 °C und Stromdichten von 1 - 2 A/dm² erzielt werden. In diesem Fall werden pro Minute etwa 0,2 µm Legierungsschicht aufgebaut. Die Dichte der Legierungsschicht beträgt 7,27 g/cm³.

Eine Beschichtung von Eisenblechen mit dieser Legierung in einer Dicke von 8 µm mit Chromatierung (Basis Cr⁶⁺) zeigte folgende Beständigkeit in der Salznebelprüfung nach DIN 50021 - SS:
Erstes Auftreten von Weißrost in der Zeitperiode 1800 - 3000 Stunden.
Nach 3000 Stunden wurde die Prüfung abgebrochen, da bis 3000 Stunden kein Rotrost aufgetreten ist.

### Beispiel 2

Ein neutraler Elektrolyt zur Abscheidung einer Legierung bestehend aus 48 Gew.% Sn, 49 Gew.% Zn und 3 Gew.% Kobalt hat folgende Zusammensetzung:
25 g/l Zinn als Zinnsulfat
2,4 g/l Zink als Zinkoxid
1 g/l Kobalt als Kobaltsulfat
130 g/l Tetranatriumpyrophosphat
2,5 ml/l anionisches Tensid
1g/l Butindiol

Es stellt sich ein pH-Wert von 8,5 ein. Die oben genannte Schichtzusammensetzung kann mit diesem Elektrolyten bei einer Temperatur von 60 °C und Stromdichten von 0,5 - 1 A/dm² erzielt werden. Pro Minute werden 0,15 µm Schicht aufgebaut. Die Dichte der Legierungsschicht beträgt 7,27 g/cm³.

### Beispiel 3 (Vergleichsbeispiel)

Ein schwach saurer Elektrolyt zur Abscheidung einer Legierung bestehend aus 49,2 Gew.% Sn, 50,5 Gew.% Zn und 0,3 Gew.% Nickel hat folgende Zusammensetzung:
5 g/l Zinn als Zinnsulfat
6,8 g/l Zink als Zinksulfat
12 g/l Nickel als Nickelsulfat
80 g/l Natriumcitrat
25 g/l Borsäure
10 ml/l anionisches Tensid
1 ml/l Beta-Naphtolethoxylat

Es stellt sich ein pH-Wert von 4,5 ein. Die oben genannte Schichtzusammensetzung kann mit diesem Elektrolyten bei einer Temperatur von 40 °C und Stromdichten von 1,5 A/dm² erzielt werden. In diesem Fall werden pro Minute etwa 0,4 µm Legierungsschicht aufgebaut. Die Dichte der Legierungsschicht beträgt 7,2 g/cm³.

### Beispiel 4 (Vergleichsbeispiel)

Ein schwach saurer Elektrolyt zur Abscheidung einer Legierung bestehend aus 52 Gew.% Sn, 44 Gew.% Zn und 4 Gew.% Eisen hat folgende Zusammensetzung:
5 g/l Zinn als Zinnsulfat
6,8 g/l Zink als Zinksulfat
10 g/l Eisen als Eisensulfat
80 g/l Natriumcitrat
25 g/l Borsäure
10 ml/l anionisches Tensid
1 ml/l Beta-Naphtolethoxylat

Es stellt sich ein pH-Wert von 4,4 ein. Die oben genannte Schichtzusammensetzung kann mit diesem Elektrolyten bei einer Temperatur von 40 °C und Stromdichten von 1,5 A/dm² erzielt werden. In diesem Fall werden pro Minute etwa 0,4 µm Legierungsschicht aufgebaut. Die Dichte der Legierungsschicht beträgt 7,25 g/cm³.

## Patentansprüche

1. Neutrales Elektrolytbad mit einem pH-Wert von 6 bis 10, welches die folgende Zusammensetzung aufweist:
10 - 40 g/l Zinn als Sulfat, Natrium- oder Kaliumstannat,
0,5 - 10 g/l Zink als Sulfat, Chlorid, Hydroxid oder Oxid,
0,1 - 10 g/l Kobalt als Sulfat, Chlorid, Hydroxid oder Oxid,
50 - 200 g/l Tetranatriumpyrophosphat,
1 - 20 g/l Kalium- oder Natriumhydroxid,
10 - 200 g/l Komplexbildner,
0,1 - 10 g/l Netzmittel, und
0,1 - 5 g/l Glanzbildner.

2. Alkalisches Elektrolytbad mit einem pH-Wert größer 10, welches die folgende Zusammensetzung aufweist:
10 - 50 g/l Zinn als Sulfat, Chlorid, Natrium- oder Kaliumstannat,
1 - 10 g/l Zink als Sulfat, Chlorid, Hydroxid oder Oxid,
0,1 - 10 g/l Kobalt als Sulfat,
1 - 20 g/l Kalium- oder Natriumhydroxid,
10 - 200 g/l Komplexbildner,
0,1 - 10 g/l Netzmittel, und
0,1 - 5 g/l Glanzbildner.

3. Verwendung eines Elektrolytbads nach Anspruch 1 oder 2 zur galvanischen Erzeugung einer ternären Zinn-Zink-Kobalt-Legierungsschicht, die aus 30 bis 65 Gew.% Zinn, 30 bis 65 Gew.% Zink und 0,1 bis 15 Gew.% Kobalt besteht.

4. Verwendung nach Anspruch 3, wobei die Legierungsschicht aus 40 bis 55 Gew.% Zinn, 45 bis 55 Gew.% Zink und 1 bis 5 Gew.% Kobalt besteht.

5. Verwendung eines Elektrolytbads nach Anspruch 1 oder 2 zur galvanischen Erzeugung einer ternären Zinn-Zink-Kobalt-Korrosionsschutzschicht, die aus 30 bis 65 Gew.% Zinn, 30 bis 65 Gew.% Zink und 0,1 bis 15 Gew.% Kobalt besteht.

6. Verwendung eines Elektrolytbads nach Anspruch 1 oder 2 zur galvanischen Erzeugung einer ternären Zinn-Zink-Kobalt-Legierungsschicht, die aus 30 bis 65 Gew.% Zinn, 30 bis 65 Gew.% Zink und 0,1 bis 15 Gew.% Kobalt besteht, wobei die Legierungsschicht mit einer nachfolgenden Passivierung eine Korrosionsschutzschicht auf einem Eisenwerkstoff ist.

7. Verwendung eines Elektrolytbads nach Anspruch 1 oder 2 zur galvanischen Erzeugung einer ternären Zinn-Zink-Kobalt-Legierungsschicht, die aus 30 bis 65 Gew.% Zinn, 30 bis 65 Gew.% Zink und 0,1 bis 15 Gew.% Kobalt besteht, wobei die Legierungsschicht eine lötbare Schicht ist.

8. Verwendung eines Elektrolytbads nach Anspruch 1 oder 2 zur galvanischen Erzeugung einer ternären Zinn-Zink-Kobalt-Legierungsschicht, die aus 30 bis 65 Gew.% Zinn, 30 bis 65 Gew.% Zink und 0,1 bis 15 Gew.% Kobalt besteht, wobei die Legierungsschicht eine dekorative Endschicht ist.

## Claims

1. Neutral electrolyte bath having a pH from 6 to 10 and the following composition:
10 - 40 g/l tin as the sulphate, or as sodium or potassium stannate,
0.5 - 10 g/l zinc as the sulphate, chloride, hydroxide or oxide,
0.1 - 10 g/l cobalt as the sulphate, chloride, hydroxide or oxide,
50 - 200 g/l tetrasodium pyrophosphate,
1 - 20 g/l potassium hydroxide or sodium hydroxide,
10 - 200 g/l complexing agent,
0.1 - 10 g/l wetting agent, and
0.1 - 5 g/l brightener.

2. Alkaline electrolyte bath having a pH greater than 10 and the following composition:
10 - 50 g/l tin as the sulphate, chloride, or as sodium or potassium stannate,
1 - 10 g/l zinc as the sulphate, chloride, hydroxide or oxide,
0.1 - 10 g/l cobalt as the sulphate,
1 - 20 g/l potassium hydroxide or sodium hydroxide,
10 - 200 g/l complexing agent,
0.1 - 10 g/l wetting agent, and
0.1 - 5 g/l brightener.

3. Use of an electrolyte bath according to Claim 1 or 2 for galvanic production of a ternary tin-zinc-cobalt alloy layer consisting of 30 to 65% by weight tin, 30 to 65% by weight zinc and 0.1 to 15% by weight cobalt.

4. Use according to Claim 3, wherein the alloy layer consists of 40 to 55% by weight tin, 45 to 55% by weight zinc and 1 to 5% by weight cobalt.

5. Use of an electrolyte bath according to Claim 1 or 2 for galvanic production of a ternary tin-zinc-cobalt anticorrosion layer consisting of 30 to 65% by weight tin, 30 to 65% by weight zinc and 0.1 to 15% by weight cobalt.

6. Use of an electrolyte bath according to Claim 1 or 2 for galvanic production of a ternary tin-zinc-cobalt alloy layer consisting of 30 to 65% by weight tin, 30 to 65% by weight zinc and 0.1 to 15% by weight cobalt, wherein the alloy layer with subsequent passivation is an anticorrosion layer on a ferrous material.

7. Use of an electrolyte bath according to Claim 1 or 2 for galvanic production of a ternary tin-zinc-cobalt alloy layer consisting of 30 to 65% by weight tin, 30 to 65% by weight zinc and 0.1 to 15% by weight cobalt, wherein the alloy layer is a solderable layer.

8. Use of an electrolyte bath according to Claim 1 or 2 for galvanic production of a ternary tin-zinc-cobalt alloy layer consisting of 30 to 65% by weight tin, 30 to 65% by weight zinc and 0.1 to 15% by weight cobalt, wherein the alloy layer is a final decorative layer.

## Revendications

1. Bain électrolytique neutre ayant un pH de 6 à 10, qui présente la composition suivante :
| | |
|---|---|
| 10-40 g/l | d'étain sous forme de sulfate ou de stannate de sodium ou potassium, |
| 0,5-10 g/l | de zinc sous forme de sulfate, chlorure, hydroxyde ou oxyde, |
| 0,1-10 g/l | de cobalt sous forme de sulfate, chlorure, hydroxyde ou oxyde, |
| 50-200 g/l | de pyrophosphate tétrasodique, |
| 1-20 g/l | d'hydroxyde de sodium ou de potassium, |
| 10-200 g/l | de complexant, |
| 0,1-10 g/l | d'agent mouillant, et |
| 0,1-5 g/l | d'agent lustrant. |

2. Bain électrolytique alcalin ayant un pH supérieur à 10, qui présente la composition suivante :
| | |
|---|---|
| 10-50 g/l | d'étain sous forme de sulfate, de chlorure ou de stannate de sodium ou potassium, |
| 1-10 g/l | de zinc sous forme de sulfate, chlorure, hydroxyde ou oxyde, |
| 0,1-10 g/l | de cobalt sous forme de sulfate, |
| 1-20 g/l | d'hydroxyde de sodium ou de potassium, |
| 10-200 g/l | de complexant, |
| 0,1-10 g/l | d'agent mouillant, et |
| 0,1-5 g/l | d'agent lustrant. |

3. Utilisation d'un bain électrolytique selon la revendication 1 ou 2, pour la production par galvanoplastie d'une couche d'alliage ternaire étain-zinc-cobalt qui consiste en 30 à 65 % en poids d'étain, 30 à 65 % en poids de zinc et 0,1 à 15 % en poids de cobalt.

4. Utilisation selon la revendication 3, la couche d'alliage consistant en 40 à 55 % en poids d'étain, 45 à 55 % en poids de zinc et 1 à 5 % en poids de cobalt.

5. Utilisation d'un bain électrolytique selon la revendication 1 ou 2, pour la production par galvanoplastie d'une couche ternaire d'étain-zinc-cobalt anticorrosive, qui consiste en 30 à 65 % en poids d'étain, 30 à 65 % en poids de zinc et 0,1 à 15 % en poids de cobalt.

6. Utilisation d'un bain électrolytique selon la revendication 1 ou 2, pour la production par galvanoplastie d'une couche d'alliage ternaire étain-zinc-cobalt qui consiste en 30 à 65 % en poids d'étain, 30 à 65 % en poids de zinc et 0,1 à 15 % en poids de cobalt, la couche d'alliage étant avec une passivation subséquente une couche anticorrosive sur un matériau ferreux.

7. Utilisation d'un bain électrolytique selon la revendication 1 ou 2, pour la production par galvanoplastie d'une couche d'alliage ternaire étain-zinc-cobalt qui consiste en 30 à 65 % en poids d'étain, 30 à 65 % en poids de zinc et 0,1 à 15 % en poids de cobalt, la couche d'alliage étant une couche brasable.

8. Utilisation d'un bain électrolytique selon la revendication 1 ou 2, pour la production par galvanoplastie d'une couche d'alliage ternaire étain-zinc-cobalt qui consiste en 30 à 65 % en poids d'étain, 30 à 65 % en poids de zinc et 0,1 à 15 % en poids de cobalt, la couche d'alliage étant une couche de finition décorative.
